# EUROPÄISCHE PATENTSCHRIFT

(11) **EP 2 851 445 B1**
(45) Veröffentlichungstag und Bekanntmachung des Hinweises auf die Patenterteilung: **04.09.2019**
(21) Anmeldenummer: 13185280.8
(22) Anmeldetag: 20.09.2013
(51) Int. Cl.: C22C 14/00, C22F 1/18, C22C 1/02, C22F 1/00

(54) **Kriechfeste TiAl - Legierung**
Creep-resistant TiAl alloy
Alliage TiAl résistant au fluage

(43) Veröffentlichungstag der Anmeldung: 25.03.2015
(73) Patentinhaber: MTU Aero Engines AG, 80995 München (DE)
(72) Erfinder: Smarsly, Wilfried Dr., 81669 München (DE); Clemens, Helmut Prof. Dr., 8700 Leoben (AT); Schwaighofer, Emanuel, 8700 Leoben (AT)

(56) Entgegenhaltungen:
- EP-A1- 2 423 340
- EP-A1- 2 620 517
- WO-A1-2013/020548
- WO-A1-2013/110260
- WO-A2-2012/041276
- US-A1- 2011 189 026
- US-A1- 2011 219 912
- US-A1- 2011 277 891
- CLEMENS H ET AL: "In and ex situ investigations of the beta-phase in a Nb and Mo containing gamma-TiAl based alloy", INTERMETALLICS, ELSEVIER SCIENCE PUBLISHERS B.V, GB, Bd. 16, Nr. 6, Juni 2008 (2008-06), Seiten 827-833, XP022691290, ISSN: 0966-9795, DOI: 10.1016/J.INTERMET.2008.03.008 [gefunden am 2008-05-13]
- GUETHER VOLKER ET AL: "Microstructure and corresponding tensile properties of as-cast, . beta .-solidifying, . gamma .-TiAl based TNM alloys", GAMMA, TITANIUM, ALUMINIDES, PROCEEDINGS OF A SYMPOSIUM, XX, XX, 9. März 2008 (2008-03-09), Seiten 249-256, XP009110850,

## Beschreibung

### HINTERGRUND DER ERFINDUNG

### GEBIET DER ERFINDUNG

Die vorliegende Erfindung betrifft ein Verfahren zur Herstellung eines Bauteils aus einer TiAl - Legierung, die neben Titan und Aluminium Niob und Molybdän und/oder Mangan umfasst und in Fachkreisen als TNM - Legierung bezeichnet wird.

### STAND DER TECHNIK

TiAl - Legierungen auf Basis der intermetallischen Phase γ-TiAl sind aufgrund ihres geringen spezifischen Gewichts und der durch die geordnete intermetallische Phase hohen Festigkeit für Anwendungen in Strömungsmaschinen, wie stationären Gasturbinen und Flugzeugtriebwerken prädestiniert. So beschreibt beispielsweise die US 2011/0189026 A1 eine TiAl - basierte Legierung für die Herstellung von Gasturbinenkomponenten. Bei der dort beschriebenen Legierung handelt es sich um eine sogenannte TNM - Legierung, die neben 42 bis 45 at.% Aluminium 3 bis 8 at.% Niob und 0,2 bis 3 at.% Molybdän und/oder Mangan enthält. Darüber hinaus können 0,1 bis 1 at.% Bor und/oder Kohlenstoff und/oder Silizium enthalten sein. Der Rest der Legierung wird durch Titan gebildet. Derartige Legierungen, die insbesondere 43,5 at.% Aluminium, 4 at.% Niob, 1 at.% Molybdän und 0,1 Prozent Bor mit dem Rest an Titan aufweisen, sind für den Einsatz bei Betriebstemperaturen von 750°C bis 780°C geeignet.

Das Gefüge derartiger TNM - Legierungen ist komplex aus mehreren Phasen aufgebaut und umfasst γ - TiAl, α₂ - Ti₃Al und βₒ/B2 - Titan.

Eine weitere Legierung mit einem Gefüge aus γ - TiAl, α₂ - Ti₃Al und β - Phase ist in der US 2011/0277891 A1 beschrieben. Diese Legierung weist 42 bis 44,5 at.% Aluminium, 3,5 bis 4,5 at.% Niob, 0,5 bis 1,5 Prozent Molybdän, bis zu 2,2 at.% Mangan, 0,05 bis 0,2 at.% Bor, 0,001 bis 0,01 at.% Silizium, 0,001 bis 1,0 at.% Kohlenstoff, 0,001 bis 0,1 at.% Sauerstoff, 0,0001 bis ungefähr 0,002 at.% Stickstoff sowie Rest Titan und Verunreinigungen auf.

Weitere TiAl-Legierungen sind aus den Dokumenten WO 2012/041276 A2 und EP 2 620 517 A1 bekannt.

Allerdings ist die Einsatzfähigkeit der beschriebenen TNM - Legierungen auf Temperaturen unter 800°C beschränkt, da bei längerem Einsatz bei höheren Temperaturen eine ungenügende Kriechbeständigkeit beobachtet wird, die eine nicht ausreichende Lebensdauer für den Einsatz in Strömungsmaschinen, wie stationären Gasturbinen oder Flugzeugtriebwerken, zur Folge hat.

### OFFENBARUNG DER ERFINDUNG

### AUFGABE DER ERFINDUNG

Es ist deshalb Aufgabe der vorliegenden Erfindung, ein Verfahren zur Herstellung eines Bauteils, insbesondere für Strömungsmaschinen, vorzugsweise Flugzeugtriebwerke, aus einer TiAl - Legierung bereitzustellen, die höhere Einsatztemperaturen im Bereich von über 800°C und insbesondere eine verbesserte Kriechbeständigkeit aufweist.

### TECHNISCHE LÖSUNG

Diese Aufgabe wird gelöst durch ein Verfahren zur Herstellung eines Bauteils aus einer entsprechenden TiAl - Legierung mit den Merkmalen des Anspruchs 1. Vorteilhafte Ausgestaltungen sind Gegenstand der abhängigen Ansprüche.

Die vorliegende Erfindung ermöglicht, die bekannten TNM - Legierungen in ihrer Kriechbeständigkeit zu verbessern und somit die möglichen Einsatztemperaturen zu erhöhen. Hierzu wird ausgehend von der bekannten Zusammensetzung der TNM - Legierungen vorgeschlagen, den Aluminiumgehalt auf 43 at.% maximal zu begrenzen. Zusätzlich wird vorgeschlagen neben Bor zusätzlich Kohlenstoff und Silizium zwingend in der Legierung vorzusehen, wobei die Bestandteile jeweils im Bereich von 0,1 at.% bis 0,5 at.% liegen sollen. Durch die kombinierte und gezielte Maßnahme einer Reduzierung des Aluminiumgehalts und das gleichzeitige Vorsehen von bestimmten Anteilen von Kohlenstoff und Silizium kann die Kriechfestigkeit einer entsprechenden TiAl - Legierung deutlich verbessert und somit die Einsatztemperatur in den Bereich von 800 bis 850°C erhöht werden.

Somit kann die chemische Zusammensetzung einer entsprechenden Legierung maximal 43 at.% Aluminium, 3 bis 8 at.% Niob, 0,2 at.% bis 3 at.% Molybdän und/oder Mangan, 0,05 at.% bis 0,5 at.% Bor, 0,1 at.% bis 0,5 at.% Kohlenstoff, 0,1 at.% bis 0,5 at.% Silizium sowie den Rest Titan und unvermeidbare Verunreinigungen aufweisen.

Vorzugsweise kann die TiAl-Legierung maximal 43 at.% Aluminium, 3,5 at.% bis 4,5 at.% Niob, 0,8 at.% bis 1,2 at.% Molybdän und/oder Mangan, 0,05 at.% bis 0,15 at.% Bor, 0,2 at.% bis 0,4 at.% Kohlenstoff, 0,2 at.% bis 0,4 at.% Silizium sowie den Rest Titan und unvermeidbare Verunreinigungen aufweisen.

Als vorteilhaft hat sich eine TiAl - Legierung erwiesen, die 43 at.% Aluminium, 4 at.% Niob, 1 at.% Molybdän, 0,1 at.% Bor, 0,3 at.% Kohlenstoff, 0,3 at.% Silizium sowie den Rest Titan und unvermeidbare Verunreinigungen aufweist. Die angegebenen Werte sind hierbei keine absoluten Werte, sondern stellen Zielwerte dar, von denen innerhalb der Grenzen der technischen Realisierbarkeit abgewichen werden kann, die also entsprechend den anerkannten Regeln der Technik in einen bestimmten Genauigkeitsbereich einstellbar sind.

Eine derartige Legierung weist bei Raum - bzw. Einsatztemperaturen ein Gefüge auf, welches die Phasen γ - TiAl, α₂ - Ti₃Al und βₒ/B2 - Titan aufweist, wobei die B2 - bzw. βₒ - Phase eine geordnete Variante des β - Titans darstellt.

Ein entsprechendes Bauteil mit einer TiAl - Legierung kann gießtechnisch mit oder ohne anschließende Kalt- und/oder Warmumformung erfindungsgemäß hergestellt werden. Ein übliches Verfahren zum Herstellen von entsprechenden Bauteilen von Strömungsmaschinen, wie beispielsweise Turbinenschaufeln, besteht darin, einen Rohling zu gießen und diesen anschließend durch Schmieden warm umzuformen. Ein entsprechend hergestelltes Zwischenprodukt kann gemäß der vorliegenden Erfindung einer Wärmebehandlung unterzogen werden, die ein Glühen bei einer Temperatur zwischen 800°C und 900°C für 4 bis 8 Stunden umfasst. Durch ein derartiges Stabilisierungsglühen kann das gewünschte Gefüge einer TNM - Legierung für eine verbesserte Kriechbeständigkeit optimiert werden.

Vorteilhafterweise kann das Glühen bei einer Temperatur von oder um 850°C für 6 Stunden stattfinden.

Nach dem Glühen kann das entsprechende Bauteil schnell abgekühlt werden, beispielsweise an Umgebungsatmosphäre oder durch Anströmen mit einem Kühlgas.

Die Wärmebehandlung kann neben dem oben beschriebenen Glühen zusätzliche Wärmebehandlungsschritte aufweisen, die vor dem Glühen stattfinden. Insbesondere kann die Wärmebehandlung zweistufig mit einer dem Glühen vorgeschalteten Auslagerung ausgestaltet werden. Die Verwendung der Begriffe Auslagerung und Glühen weist hierbei nicht auf grundsätzlich unterschiedliche Verfahrensmechanismen hin, sondern soll lediglich zur Unterscheidung der Wärmebehandlungsstufen dienen.

Außerdem ist es möglich vor oder nach der hier beschriebenen Wärmebehandlung weitere thermische und/oder thermomechanische Behandlungen durchzuführen. Vorzugsweise soll die hier beschriebene Wärmebehandlung jedoch die abschließende Wärmebehandlung darstellen.

Die Auslagerung als erste Stufe einer zweistufigen Wärmebehandlung kann bei einer Temperatur von 950°C bis 1300°C für 0,1 Stunde bis 2 Stunden stattfinden. Insbesondere kann die Auslagerung bei einer Temperatur von 950°C bis 1050°C oder 1200°C bis 1300°C für eine Zeitdauer von 0,25 Stunden bis 1 Stunde stattfinden.

Eine TiAl - Legierung mit der vorgestellten Zusammensetzung und ein Bauteil aus einer entsprechenden TiAl - Legierung, welches insbesondere dem vorgestellten Herstellungsverfahren mit der erfindungsgemäßen Wärmebehandlung unterzogen worden ist, kann vorteilhaft für Bauteile von Strömungsmaschinen, wie beispielsweise Schaufeln einer Strömungsmaschine, eingesetzt werden.

Insbesondere können die Bauteile bei Temperaturen bis 850°C, insbesondere im Betriebstemperaturbereich von 800°C bis 830°C, eingesetzt werden, wobei Betriebstemperatur hierbei bedeutet, dass die entsprechende Temperatur dauerhaft während des Betriebs auftritt oder die Temperatur als Spitzentemperatur kurzfristig im Betrieb auftreten kann.

### KURZBESCHREIBUNG DER FIGUR

Die beigefügte Figur zeigt in einem Schliffbild ein typisches Gefüge eines erfindungsgemäß hergestellten Werkstoffs.

### AUSFÜHRUNGSBEISPIEL

Weitere Vorteile, Kennzeichen und Merkmale der vorliegenden Erfindung werden bei der nachfolgenden Beschreibung eines Ausführungsbeispiels deutlich, wobei die Erfindung nicht auf dieses Ausführungsbeispiel beschränkt ist.

Mit einer TiAl - Legierung mit 43 at.% Aluminium, 4 at.% Niob, 1 at.% Molybdän, 0,1 at.% Bor, 0,3 at.% Kohlenstoff, 0,3 at.% Silizium sowie dem Rest Titan kann eine Schaufel eines Flugzeugtriebwerks hergestellt werden, indem zunächst die oben genannte TNM - Legierung gegossen und heißisostatisch gepresst wird. Danach wird sie einer Feinkornschmiedung mittels Hot Die - Schmiedeprozess oberhalb der Auflösungstemperatur der γ - TiAl - Phase (T_{γsolv} ~ 1260°C) unterzogen, wodurch durch dynamische Rekristallisation der ungeordneten α - Titan - Phase ein nahezu texturfreies und feinkörniges Gefüge mit einer mittleren Korngröße der α - Phase von ∼ 10 µm eingestellt werden kann. Anteile an 10 - 30 vol.% β - Phase sowie geringe Anteile an Siliziden (ζ - Ti₅Si₃) und Karbiden (H - Ti₂AlC) führen dabei zu erhöhter Keimbildung während des Umformprozesses und dadurch zu verbesserter Rekristallisationsneigung der α - Phase (particle stimulated recrystallization). Bei der nachfolgenden Abkühlung verzögert der gelöste Anteil an Kohlenstoff in der α - Phase die Ausscheidungskinetik der γ - TiAl - Phase, wodurch die α/α₂ - Phase bei geeigneter Abkühlung übersättigt bleibt.

Im nächsten Schritt wird die feinkörnig geschmiedete und übersättigte TNM - Legierung einer 2 - stufigen Wärmebehandlung unterzogen. Bei dieser wird bei einer ersten Auslagerung eine gezielte γ - Lamellenbreite zur Optimierung der Kriecheigenschaften eingestellt ("Kurzzeitglühung"). Im zweiten darauffolgenden Glühschritt knapp oberhalb der maximalen Einsatztemperatur werden Phasenanteile nahe dem thermodynamischen Gleichgewicht eingestellt ("Langzeitglühung"). Der Wärmebehandlungsprozess für das Gefüge mit einer besonders guten Kriechfestigkeit erfolgt beispielsweise mit einer Auslagerung bei 1000°C für 15 min mit einer nachfolgenden schnellen Abkühlung und einer Glühung bei 850°C für 6 h und einer ebenfalls schnellen Abkühlung. Dabei führt die erste Auslagerung zudem zur Ausbildung einer zellularen Reaktionsphase (ZR) ausgehend von den Grenzen der α₂ - Ti₃Al / γ - TiAl - Kolonien, die je nach Auslagerungstemperatur und -dauer in unterschiedlicher Menge auftritt und ein Umwandlungsgefüge darstellt. Bei der zweiten Glühung bei 850°C kommt dann die Triebkraft für die zellulare Reaktion und die entsprechende Bildung der zellularen Reaktionsphase wegen des größeren Lamellenabstands nahezu zum Erliegen.

Das beschriebene Verfahren führt in Kombination mit dem gewählten Werkstoff bei geringerem Aufwand im Vergleich zu den bisherigen Verfahren zu deutlich verbesserten mechanischen Eigenschaften. Die Vermeidung einer Hochtemperaturglühung verhindert die Gefahr von Kornwachstum.

Ein entsprechend hergestelltes Bauteil, wie beispielsweise eine Schaufel eines Flugzeugtriebwerks, weist gegenüber bisher bekannten TiAl - Legierungen und insbesondere TNM - Legierungen eine verbesserte Kriechbeständigkeit auf.

Ein charakteristisches Gefüge eines erfindungsgemäß hergestellten Bauteils einer TiAl - Legierung ist in der beigefügten Figur dargestellt. Bei diesem Gefüge handelt es sich um ein nahezu lamellares Gefüge mit geringen Anteilen an βₒ - Phase in der Größenordnung < 5 vol.% (NLβ).

Die βₒ - Titan - Phase kann dabei je nach Umformgeschwindigkeit beim Schmieden zeilig oder globular ausgeprägt sein. Innerhalb der βₒ - Phase befinden sich linsenförmige γ - TiAl - Ausscheidungen.

Das Gefüge besteht mit bis zu 98 vol.% hauptsächlich aus globularen α₂ - Ti₃Al / γ - TiAl - Kolonien mit einer maximalen Größe von ∼ 10 - 20 µm und einer mittleren Breite der γ - TiAl - Lamellen in der Größenordnung von 50 - 150 nm. In der Regel liegen keine globularen y - Körner vor, welche ab einem Volumenanteil von etwa > 5 % zu einer Reduktion des Kriechwiderstands führen können.

Der Volumenanteil an zellularer Reaktionsphase (ZR) ist kleiner als 10 vol.%.

Vor dem ersten Einsatz kann das Gefüge eines entsprechenden Bauteils aus etwa 70 bis 80 vol.%, insbesondere ca. 75 vol.% γ - TiAl, 20 bis 25 vol.%, insbesondere ca. 23 vol.% α₂ - Ti₃Al und 1 bis 3 vol.%, insbesondere ca. 2 vol.% βₒ - Ti umfassen. Der Kohlenstoff liegt dabei hauptsächlich in Lösung vor. Geringe Anteile an H - Karbiden und Siliziden, insbesondere von insgesamt weniger als 3 vol.%, vorzugsweise weniger als 1 vol.%, sowie zellularer Reaktionsphase (ZR) können zusätzlich im Gefüge vorhanden sein, wobei die Gefügebestandteile sich selbstverständlich zu 100 vol.% ergänzen und wobei die zellulare Reaktionsphase den Anteilen von γ - TiAl und α₂ - Ti₃Al zugerechnet wird.

Beim Einsatz des Bauteils bei den entsprechenden Einsatztemperaturen verändern sich die Gefügeanteile von γ - TiAl, α₂ - Ti₃Al und βₒ - Ti zwar kaum, d.h. das Gefüge bleibt stabil, aber die Kriechbeanspruchung bei Einsatzbedingungen führt zur Ausscheidung von feinsten Karbiden innerhalb der γ - TiAl - Phase, z.B. in Form von P-Ti₃AlC, welche zur Behinderung des Versetzungskriechens und damit zur Steigerung der Kriechbeständigkeit beitragen.

Zusätzlich verbessern feinste Silizidausscheidungen (ζ - Ti₅Si₃) an den α₂ - Ti₃Al/ γ - TiAl - Grenzflächen die Gefügestabilität. Reste an gröberen Siliziden können in Abhängigkeit der Wahl der Umform - und Wärmebehandlungsparameter im Gefüge enthalten sein.

Das feinkörnige NLβ - Gefüge zeichnet sich durch hohe Hochtemperaturfestigkeit, Kriechbeständigkeit und Gefügestabilität bei deutlich verbesserter Schadenstoleranz unterhalb der Spröd - Duktil - Übergangstemperatur wegen der geringen Größe und globularen Ausbildung der α₂ - Ti₃Al/ γ - TiAl - Kolonien aus.

Obwohl die Erfindung anhand des Ausführungsbeispiels detailliert beschrieben worden ist, ist die Erfindung nicht auf dieses Ausführungsbeispiel beschränkt, sondern es sind Abwandlungen in der Weise möglich, dass einzelne Merkmale weggelassen oder andersartige Kombinationen von Merkmalen verwirklicht werden, solang der Schutzbereich der beigefügten Ansprüche nicht verlassen wird. Die vorliegende Offenbarung schließt sämtliche Kombinationen der vorgestellten Einzelmerkmale mit ein.

## Patentansprüche

1. Verfahren zur Herstellung eines Bauteils aus einer TiAl - Legierung für Hochtemperaturanwendungen bestehend aus folgender chemischen Zusammensetzung:
maximal 43 at.% Al,
3 at.% bis 8 at.% Nb,
0,2 at.% bis 3 at.% Mo und/oder Mn,
0,05 at.% bis 0,5 at.% B,
0,1 at.% bis 0,5 at.% C,
0,1 at.% bis 0,5 at.% Si, und
Rest Ti und unvermeidbare Verunreinigungen,
**dadurch gekennzeichnet, dass**
aus der Legierung ein gegossenes und/oder kalt und/oder warm umgeformtes Zwischenprodukt bereitgestellt wird, welches einer Wärmebehandlung unterzogen wird, die ein Glühen bei einer Temperatur zwischen 800°C und 900°C für 4 bis 8 h umfasst.

2. Verfahren nach Anspruch 1,
**dadurch gekennzeichnet, dass**
das Glühen bei einer Temperatur von oder um 850°C für 6 h stattfindet.

3. Verfahren nach Anspruch 1 oder 2,
**dadurch gekennzeichnet, dass**
das Glühen durch schnelles Abkühlen beendet wird.

4. Verfahren nach einem der Ansprüche 1 bis 3,
**dadurch gekennzeichnet, dass**
die Wärmebehandlung zweistufig erfolgt und das Glühen die zweite Stufe der Wärmebehandlung darstellt.

5. Verfahren nach einem der Ansprüche 1 bis 4,
**dadurch gekennzeichnet, dass**
dem Glühen eine Auslagerung als erste Stufe der Wärmebehandlung vorgeschaltet ist.

6. Verfahren nach Anspruch 5,
**dadurch gekennzeichnet, dass**
die Auslagerung bei einer Temperatur von 950°C bis 1300°C für 0,1 h bis 2 h stattfindet.

7. Verfahren nach Anspruch 5 oder 6,
**dadurch gekennzeichnet, dass**
die Auslagerung bei einer Temperatur von 950°C bis 1050°C oder 1200°C bis 1300°C für 0,25 h bis 1 h stattfindet.

8. Verfahren nach einem der Ansprüche 1 bis 7,
**dadurch gekennzeichnet, dass**
die Legierung folgende chemische Zusammensetzung aufweist:
maximal 43 at.% Al,
3,5 at.% bis 4,5 at.% Nb,
0,8 at.% bis 1,2 at.% Mo und/oder Mn,
0,05 at.% bis 0,15 at.% B,
0,2 at.% bis 0,4 at.% C,
0,2 at.% bis 0,4 at.% Si, und
Rest Ti.

9. Verfahren nach einem der Ansprüche 1 bis 8,
**dadurch gekennzeichnet, dass**
die Legierung folgende chemische Zusammensetzung aufweist:
43 at.% Al,
4 at.% Nb,
1 at.% Mo,
0,1 at.% B,
0,3 at.% C,
0,3 at.% Si, und
Rest Ti.

10. Verfahren nach einem der Ansprüche 1 bis 9,
**dadurch gekennzeichnet, dass**
die Legierung bei Raumtemperatur γ - TiAl, α₂ - Ti₃Al und βₒ/B2 - Ti aufweist.

## Claims

1. Method for producing a component from a TiAl alloy for high temperature applications, which alloy consists of the following chemical composition:
no more than 43 at.% Al,
3 at.% to 8 at.% Nb,
0.2 at.% to 3 at.% Mo and/or Mn,
0.05 at.% to 0.5 at.% B,
0.1 at.% to 0.5 at.% C,
0.1 at.% to 0.5 at.% Si,
and the remainder Ti and unavoidable impurities, **characterized in that** a cast and/or cold and/or hot formed intermediate product is provided from the alloy and is subjected to a heat treatment which comprises annealing at a temperature of between 800°C and 900°C for 4 to 8 h.

2. Method according to claim 1, **characterized in that** the annealing takes place at a temperature of or approximately 850°C for 6 h.

3. Method according to either claim 1 or claim 2, **characterized in that** the annealing is terminated by rapid cooling.

4. Method according to any of claims 1 to 3, **characterized in that** the heat treatment is carried out in two stages and the annealing is the second stage of the heat treatment.

5. Method according to any of claims 1 to 4, **characterized in that** the annealing is preceded by aging as the first stage of the heat treatment.

6. Method according to claim 5, **characterized in that** the aging takes place at a temperature of 950°C to 1300°C for 0.1 h to 2 h.

7. Method according to either claim 5 or claim 6, **characterized in that** the aging takes place at a temperature of 950°C to 1050°C or 1200°C to 1300°C for 0.25 h to 1 h.

8. Method according to any of claims 1 to 7, **characterized in that** the alloy has the following chemical composition:
no more than 43 at.% Al,
3.5 at.% to 4.5 at.% Nb,
0.8 at.% to 1.2 at.% Mo and/or Mn, 0.05 at.% to 0.15 at.% B,
0.2 at.% to 0.4 at.% C,
0.2 at.% to 0.4 at.% Si,
and the remainder Ti.

9. Method according to any of claims 1 to 8, **characterized in that** the alloy has the following chemical composition:
43 at.% Al,
4 at.% Nb,
1 at.% Mo,
0.1 at.% B,
0.3 at.% C,
0.3 at.% Si,
and the remainder Ti.

10. Method according to any of claims 1 to 9, **characterized in that** the alloy has γ-TiAl, α₂-Ti₃Al and β₀/B2-Ti at room temperature.

## Revendications

1. Procédé de préparation d'un composant en alliage TiAl pour applications à haute température, constitué de la composition chimique suivante :
au plus 43 % en pourcentage atomique d'Al,
3 à 8 % en pourcentage atomique de Nb,
0,2 à 3 % en pourcentage atomique de Mo et/ou de Mn,
0,05 à 0,5 % en pourcentage atomique de B,
0,1 à 0,5 % en pourcentage atomique de C,
0,1 à 0,5 % en pourcentage atomique de Si,
le reste étant du Ti et des impuretés inévitables, **caractérisé en ce qu'**un produit intermédiaire coulé et/ou transformé à froid et/ou à chaud est fourni à partir de l'alliage, lequel produit est soumis à un traitement thermique comprenant un recuit à une température comprise entre 800 et 900 °C pendant 4 à 8 heures.

2. Procédé selon la revendication 1, **caractérisé en ce que** le recuit a lieu à une température d'environ 850 °C pendant 6 heures.

3. Procédé selon la revendication 1 ou 2, **caractérisé en ce que** le recuit est fini par un refroidissement rapide.

4. Procédé selon l'une des revendications 1 à 3, **caractérisé en ce que** le traitement thermique s'effectue en deux étapes et le recuit est la seconde étape du traitement thermique.

5. Procédé selon l'une des revendications 1 à 4, **caractérisé en ce que** le recuit est précédé d'une exposition qui constitue la première étape du traitement thermique.

6. Procédé selon la revendication 5, **caractérisé en ce que** l'exposition a lieu à une température comprise entre 950 °C et 1300 °C pendant 0,1 à 2 h.

7. Procédé selon la revendication 5 ou 6, **caractérisé en ce que** l'exposition a lieu à une température comprise entre 950 °C et 1 050 °C ou 1 200°C et 1 300 °C pendant 0,25 à 1 heure.

8. Procédé selon l'une des revendications 1 à 7, **caractérisé en ce que** l'alliage présente la composition chimique suivante :
au plus 43 % en pourcentage atomique d'Al,
3,5 à 4,5 % en pourcentage atomique de Nb,
0,8 à 1,2 % en pourcentage atomique de Mo et/ou de Mn, 0,05 à 0,15 % en pourcentage atomique de B,
0,2 à 0,4 % en pourcentage atomique de C,
0,2 à 0,4 % en pourcentage atomique de Si,
et le reste est du Ti.

9. Procédé selon l'une des revendications 1 à 8, **caractérisé en ce que** l'alliage présente la composition chimique suivante :
43 % en pourcentage atomique d'Al,
4 % en pourcentage atomique de Nb,
1 % en pourcentage atomique de Mo,
0,1 % en pourcentage atomique de B,
0,3 % en pourcentage atomique de C,
0,3 % en pourcentage atomique de Si
et le reste est du Ti.

10. Procédé selon l'une des revendications 1 à 9, **caractérisé en ce que** l'alliage se présente à température ambiante comme suit : γ - TiAl,α₂ - Ti₃Al et β₀/B2 - Ti.
